# EUROPÄISCHE PATENTSCHRIFT

(11) **EP 0 069 950 B1**
(45) Veröffentlichungstag und Bekanntmachung des Hinweises auf die Patenterteilung: **23.10.1985**
(21) Anmeldenummer: 82105960.7
(22) Anmeldetag: 03.07.1982
(51) Int. Cl.: C23C 22/12, C23C 22/26, C23C 22/50, C23C 22/66

(54) **Verfahren zum Aufbringen von Phosphatüberzügen auf Metalloberflächen**
Process for phosphating metal surfaces
Procédé de phosphatation de surfaces métalliques

(30) Priorität: 13.07.1981 US 282480
(43) Veröffentlichungstag der Anmeldung: 19.01.1983
(73) Patentinhaber: METALLGESELLSCHAFT AG, 60015 Frankfurt (DE); Société Continentale Parker, 92111 Clichy (FR)
(72) Erfinder: Springstead, Hugh Thomas, Pontiac Michigan 48054 (US); Kent, Gary Dennis, Sterling Heights, MI 48 077 (US); Intorp, Bernhard Norbert, Farmington Hills Michigan 48018 (US)
(74) Vertreter: Rieger, Harald, Dr.

## Beschreibung

Die Erfindung betrifft ein Verfahren zum Aufbringen von Phosphatüberzügen auf Metalloberflächen mittels Phosphatierungslösungen auf Basis Zinkphosphat als wesentliche schichtbildende Komponente, die mit Chlorat und wasserlöslicher aromatischer Nitroverbindung beschleunigt sind.

Es ist bekannt, Metalloberflächen mit Zinkphosphatüberzügen zu versehen. Diese Überzüge verbessern den Korrosionsschutz und die Lackhaftung. Gegenüber älteren Verfahren, die für die Überzugsausbildung eine beträchtliche Behandlungsdauer erforderten, ist durch den Zusatz einer Vielzahl von Beschleunigern die Möglichkeit gegeben, den Bildungsprozeß des Überzuges zu verkürzen. Insbesondere Oxidationsmittel, wie Chlorat, Nitrat, Nitrit, Wasserstoffperoxid bzw. Peroxyverbindungen generell und organische Nitroverbindungen, spielen als Beschleuniger eine wichtige Rolle.

Schließlich sind auch Phosphatiersysteme mit bestimmten Beschleunigerkombinationen entwickelt worden. So beschreibt die DE-OS 3 016 576 ein Phosphatierverfahren auf Basis Zinkphosphatlösung, das als Beschleuniger Nitrat und Chlorat enthält. Ebenfalls bei einem Verfahren auf Basis Zinkphosphatlösung ist vorgesehen, Chlorat, Nitrit, Nitrat, organische Nitroverbindungen oder Gemische hiervon einzusetzen (AT-PS 314 931).

Die GB-PS 1 542 222 sieht vor, bei Zinkphosphatverfahren Chlorat und Nitrobenzolsulfonat als Beschleuniger einzusetzen. Dabei soll das Gewichtsverhältnis von Chlorat zu Nitrobenzolsulfonat 3 : 1 bis 5 : 1 sein.

Auch die DE-OS 3 004927 beschreibt ein Verfahren zur Phosphatierung von Metalloberflächen mit Zinkphosphatlösungen, die Nitrit und/oder organische Nitroverbindung sowie gegebenenfalls zusätzlich Chlorat enthalten können. Die Nitritmengen sollen 0,01 bis 0,2 g/I betragen, die Mengen an organischer Nitroverbindung und gegebenenfalls Chlorat sollen im Bereich von 0,05 bis 2 g/1 liegen. Obgleich die vorgenannten Verfahren mit gewissen Vorteilen verbunden sind, haftet ihnen der Nachteil an, daß die erzielbaren Schichtgewichte über den angestrebten Werten liegen, daß die Phosphatschichten häufig nicht die erwünschte Feinkörnigkeit aufweisen und daß es insbesondere an der Flexibilität bei der Erzeugung von Phosphatschichten bestimmter Körnigkeit und bestimmter Schichtgewichte fehlt.

Aufgabe der Erfindung ist es, ein Verfahren zum Aufbringen von Phosphatschichten auf Metalloberflächen bereitzustellen, das die bekannten, insbesondere vorgenannten Nachteile nicht aufweist, einfach in der Durchführung ist und auf den Einsatz aufwendiger Chemikalien verzichten kann.

Die Aufgabe wird gelöst, indem das Verfahren der eingangs genannten Art entsprechend der Erfindung derart ausgestaltet wird, daß man die Metalloberflächen mit einer Phosphatierungslösung in Berührung bringt, die
0,5 bis 4 g/I Zn,
3,0 bis 12 g/I P0₄,
1,5 bis 7 g/I C10₃ und
2,0 bis 7 g/I aromatische Nitroverbindung

enthält und in der das Verhältnis CIOₐ : Nitroverbindung (0,5 bis 1,25) : 1 beträgt.

Das erfindungsgemäße Verfahren ist insbesondere zur Erzeugung von Phosphatüberzügen auf Stahl, verzinktem Stahl und Aluminium bzw. auf Oberflächen, die mehrere dieser Metalle enthalten, geeignet.

Die wirksamen Badbestandteile können in Form wasserlöslicher oder säurelöslicher Salze bzw. Verbindungen oder als Säuren in Wasser eingebracht werden. Geeignet sind z. B. Zinknitrat, Zinkoxid, Zinkcarbonat, saures Zinkphosphat sowie Phosphorsäure, Mono- oder Dinatriumphosphat und Alkalichlorat.

Die wasserlösliche aromatische Nitroverbindung sollte nicht mehr als zwei Nitrogruppen aufweisen. Geeignet ist beispielsweise Nitrobenzoesäure.

In einer bevorzugten Ausgestaltung der Erfindung wird als wasserlösliche aromatische Nitroverbindung Nitrobenzolsulfonat, insbesondere m-Nitrobenzolsulfonat, eingesetzt.

Die zur Erzeugung des Phosphatüberzuges eingesetzten Lösungen können im Bedarfsfall weitere Bestandteile aufweisen. So ist es z. B. vorteilhaft, Lösungen mit den Metalloberflächen in Berührung zu bringen, die zusätzlich 2 bis 9 g/I NOa enthalten.

Wenn Aluminiumoberflächen behandelt werden sollen, empfiehlt es sich, Phosphatierungslösungen zum Einsatz zu bringen, die zusätzlich 0,2 bis 4 g/1 Fluoridionen enthalten. Das Fluorid kann in der Phosphatierungslösung als freies oder als komplex gebundenes Fluorion vorliegen. Geeignete komplexe Fluoride sind z. B. Fluoborate und/oder Fluosilikate.

Insbesondere bei der Behandlung von verzinktem Stahl sind Phosphatierungslösungen von Vorteil, die einen zusätzlichen Gehalt von Ni-, Co- und/oder Fe-Ionen enthalten. Vorzugsweise sollten diese Ionen in einer Gesamtmenge von 0,1 bis 2,5 g/I vorliegen. Derartige Zusätze können zweckmäßigerweise in Verbindung mit 0,2 bis 4 g/I der vorgenannten einfachen oder komplexen Fluoride zum Einsatz kommen. Derartige Phosphatierungslösungen mit Gehalten an Ni-, Co- und/oder Fe-Ionen sowie einfachen und/oder komplexen Fluorionen sind auch für die Behandlung von aus mehreren Metallen bestehenden Oberflächen von Vorteil. Hierbei sind im allgemeinen Fluorgehalte bis 1 g/I ausreichend. Bei der Bemessung des Zusatzes von Ni-, Co- und/oder Fe-Ionen sollte deren Gesamtheit den Gehalt der Phosphatierungslösung an Zn-lonen nicht übersteigen.

Es ist vorteilhaft, die Metalloberflächen mit einer Phosphatierungslösung in Berührung zu bringen, die einen pH-Wert von 2 bis 3,5, vorzugsweise 2,9 bis 3,2, aufweist.

Die Phosphatierungslösung sollte 5 bis 30 Punkte Gesamtsäure und 0,3 bis 2,5 Punkte Freie Säure aufweisen. Dabei ist die Zahl der Punkte in üblicher Weise definiert. So ist die bis zum Umschlag von Bromphenol blau verbrauchte Menge 0,1 n Natronlauge (in ml) gleich der Zahl Freier Säure und der Verbrauch beim Umschlag von Phenolphtalein gleich der Punktezahl Gesamtsäure. Die Punktezahl kann auch durch potentiometrische Titration ermittelt werden.

Es ist vorteilhaft, die Metalloberfläche mit einer eine Temperatur von 26,7 bis 71°C aufweisenden Phosphatierungslösung in Berührung zu bringen. Temperaturen im Bereich von 37,8 bis 49° C sind besonders geeignet.

Die Aufbringung der Phosphatierungslösung kann auf beliebige Weise erfolgen. Insbesondere Tauch- und Spritzbehandlungen sowie kombinierte Tauch/Spritz-Behandlungen sind geeignet. Die Einwirkungsdauer hängt von der erwünschten Phosphatschichtausbildung sowie von den Verfahrensbedingungen, aber auch von der Beschaffenheit der Metalloberfläche wie der vorgeschalteten Behandlung ab. Im allgemeinen liegen die Behandlungszeiten im Bereich von 0,5 bis 3 Minuten.

Mit dem erfindungsgemäßen Verfahren sind Schichtgewichte von etwa 0,86 bis 1,60 g/m² (bei Stahl), von 1,30 bis 2,15 g/m² (bei verzinktem Stahl) und bis 0,43 g/m² (bei Aluminium) einstellbar. Der jeweilige Wert ergibt sich aus dem verwendeten Beschleunigerverhältnis, wobei mit steigendem Anteil an aromatischer Nitroverbindung das Schichtgewicht sinkt.

Üblicherweise wird die bei der Durchführung des erfindungsgemäßen Verfahrens zum Einsatz kommende Phosphatierungslösung aus einem Konzentrat angesetzt und entsprechend verdünnt. Im Konzentrat kann der Gehalt an Freier Säure hinreichend hoch eingestellt werden, um eine Feststoffabscheidung während der Lagerung oder beim Transport mit Sicherheit zu vermeiden. Im Gebrauch, d. h. beim Ansatz und bei der Ergänzung des arbeitenden Phosphatierungsbades, wird dann auf den geeigneten pH-Wert bzw. den Gehalt an Freier Säure eingestellt. Die arbeitende Phosphatierungslösung kann unter Verwendung einer Ergänzungslösung, die sämtliche wirksamen Bestandteile enthält, oder unter Verwendung mehrerer Ergänzungslösungen, die in ihrer Gesamtheit alle wirksamen Bestandteile enthalten, ergänzt werden. Beispielsweise kann eine Ergänzungslösung Zink- und Phosphationen sowie gegebenenfalls Nitrat- und/oder Fluorid- und/oder Nickelionen und eine andere Ergänzungslösung Alkaliionen, Nitrobenzolsulfonat und Chlorationen enthalten.

Das erfindungsgemäße Verfahren findet innerhalb eines üblichen Verfahrensganges, der aus Reinigen, Wasserspülen, Phosphatschichtausbildung, Wasserspülen, Nachbehandeln und Spülen mit vollentsalztem Wasser besteht, Anwendung. Danach kann sich eine Lackierbehandlung oder eine andersartige Beschichtung anschließen.

Das erfindungsgemäße Verfahren ist insbesondere als Vorbehandlung vor der Elektrotauchlackierung, speziell der kathodischen Elektrotauchlackierung, von Vorteil.

Die mit dem erfindungsgemäßen Verfahren hergestellten Schichten sind sehr feinkörnig und gestatten eine hervorragende Verankerung eines nachfolgend aufgebrachten Lacküberzuges. Außerdem bieten die erhaltenen Phosphatüberzüge einen guten Korrosionsschutz und zeigen gute physikalische Eigenschaften, insbesondere wenn die anschließende Lackierung durch Elektrotauchlackierung, speziell durch kathodische Elektrotauchlackierung, erfolgt und dabei Stahloberflächen, verzinkte Oberflächen oder Aluminium behandelt werden.

Das erfindungsgemäße Verfahren zeichnet sich außerdem durch verringerte Schlamm- und Krustenbildung in der Phosphatiervorrichtung aus. Durch Veränderung des Beschleunigerverhältnisses ist schließlich die Möglichkeit gegeben, die Qualität der Phosphatschicht hinsichtlich Schichtgewicht und Feinkörnigkeit den jeweiligen Erfordernissen anzupassen.

Die Erfindung wird anhand der Beispiele beispielsweise und näher erläutert.

### Beispiel 1

Es wurde zunächst ein Konzentrat A durch Vermischen folgender Bestandteile in einem Behälter aus rostfreiem Stahl hergestellt:

In einem zweiten Behälter wurden zur Bildung eines Konzentrates B

unter Rühren vermischt.

Aus beiden Konzentraten wurde eine für die Spritzbehandlung bestimmte Phosphatierungslösung hergestellt, indem
42,0 g des Konzentrates A und
29,2 g des Konzentrates B zusammen mit
1,2 g Soda

mit Wasser auf 1 I aufgefüllt wurden. Die Gesamtsäurepunktzahl war 13 bei Titration einer 10 ml-Badprobe mit 0,1 n Natriumhydroxidlösung gegen Phenolphthalein.

### Beispiel 2

Kaltgewalzte Stahlbleche wurden dem Verfahrensgang
1. Reinigung mit einem alkalischen Reiniger (auf Basis Natrium-o-phosphat, Natriumpyrophosphat, Borax, aktivierend wirkendes Titanphosphat, Tensid) bei 60° C während 1 Minute im Spritzen;
2. Warmwasserspülen während 30 Sekunden;
3. Phosphatieren mit der gemäß Beispiel 1 erhaltenen Lösung bei 49° C durch Spritzbehandlung während 1 Minute;
4. Kaltwasserspülen während 30 Sekunden;
5. Nachbehandeln mit einer CrVI/Crlll-lonen enthaltenden Lösung mit einem pH-Wert von 4 bei Raumtemperatur durch Tauchen während 30 Sekunden;
6. Spülen mit vollentsalztem Wasser im Spritzen während 10 Sekunden;
7. Ofentrocknen bei 177° C während 5 Minuten

unterworfen.

Die so behandelten Bleche wurden mit einem Elektrotauchlack (ED 3002 R) der Firma PPG Industries kathodisch tauchlackiert und den Tests zur Ermittlung des Korrosionswiderstandes und verschiedener physikalischer Eigenschaften unterworfen. Die jeweils ermittelten Eigenschaften waren hervorragend.

### Beispiel 3

Der Verfahrensgang gemäß Beispiel 2 wurde wiederholt, jedoch wurden anstelle von Stahlblechen feuerverzinkte, nachgewalzte Bleche eingesetzt. Ähnliche Testergebnisse wie in Beispiel 2 wurden erhalten.

### Beispiel 4

Der Verfahrensgang gemäß Beispiel 2 wurde wiederholt. Anstelle der Stahlbleche wurden Aluminiumbleche behandelt. Es wurden ähnliche Testergebnisse wie bei Beispiel 2 erhalten.

### Beispiel 5

Die Beispiele 2 bis 4 wurden erneut durchgeführt mit dem Unterschied, daß das Phosphatieren in Stufe 3.) gemäß Beispiel 2 durch Tauchbehandlung bei 49° C während 1 Minute erfolgte. Auch die auf diese Weise behandelten Blechqualitäten zeigten ähnliche Testergebnisse wie im Falle der Beispiele 2 bis 4.

## Patentansprüche

1. Verfahren zum Aufbringen von Phosphatüberzügen auf Metalloberflächen mittels Phosphatierungslösungen auf Basis Zinkphosphat als wesentliche schichtbildende Komponente, die mit Chlorat und wasserlöslicher aromatischer Nitroverbindung beschleunigt sind, dadurch gekennzeichnet, daß man die Metalloberflächen mit einer Phosphatierungslösung in Berührung bringt, die
0,5 bis 4 g/I Zn,
3,0 bis 12 g/I P0₄,
1,5 bis 7 g/1 ClO₃ und
2,0 bis 7 g/I aromatische Nitroverbindung
enthält und in der das Verhältnis ClO₃ : Nitroverbindung (0,5 bis 1,25) : 1 beträgt.

2. Verfahren nach Anspruch 1, dadurch gekennzeichnet, daß man die Metalloberflächen mit einer Phosphatierungslösung in Berührung bringt, die als Nitroverbindung Nitrobenzolsulfonat, insbesondere m-Nitrobenzolsulfonat, enthält.

3. Verfahren nach Anspruch 1 oder 2, dadurch gekennzeichnet, daß man die Metalloberflächen mit einer Phosphatierungslösung in Berührung bringt, die zusätzlich 2 bis 9 g/I NOₛ enthält.

4. Verfahren nach Anspruch 1, 2 oder 3, dadurch gekennzeichnet, daß man die Metalloberflächen mit einer Phosphatierungslösung in Berührung bringt, die zusätzlich 0,2 bis 4 g/I F enthält.

5. Verfahren nach einem oder mehreren der Ansprüche 1 bis 4, dadurch gekennzeichnet, daß man die Metalloberflächen mit einer Phosphatierungslösung in Berührung bringt, die zusätzlich Ni-, Co-und/oder Fe-Ionen, vorzugsweise in einer Gesamtmenge von 0,1 bis 2,5 g/I, enthält.

6. Verfahren nach einem oder mehreren der Ansprüche 1 bis 5, dadurch gekennzeichnet, daß man die Metalloberflächen mit einer Phosphatierungslösung in Berührung bringt, die einen pH-Wert von 2 bis 3,5, vorzugsweise 2,9 bis 3,2, aufweist.

7. Verfahren nach einem oder mehreren der Ansprüche 1 bis 6, dadurch gekennzeichnet, daß man die Metalloberflächen mit einer Phosphatierungslösung in Berührung bringt, die 5 bis 30 Punkte Gesamtsäure und 0,3 bis 2,5 Punkte Freie Säure aufweist.

8. Verfahren nach einem oder mehreren der Ansprüche 1 bis 7, dadurch gekennzeichnet, daß man die Metalloberflächen mit einer eine Temperatur von 26,7 bis 71°C, vorzugsweise 37,8 bis 49° C, aufweisenden Phosphatierungslösung in Berührung bringt.

9. Verfahren nach einem oder mehreren der Ansprüche 1 bis 8, dadurch gekennzeichnet, daß man die Metalloberflächen durch Tauchen, Spritzen oder kombinierte Tauch/Spritz-Behandlung mit der Phosphatierungslösung, vorzugsweise während einer Zeitdauer von 0,5 bis 3 Minuten, in Berührung bringt.

## Claims

1. Process for applying phosphate coatings on metal surfaces by means of phosphating solutions on the basis of zinc phosphate as essential layer forming constituent, which are accelerated by chlorate and water soluble aromatic nitro-compound, characterized in that the metal surfaces are brought in contact with a phosphating solution, which contains
0,5 to 4 g/I Zn
3,0 to 12 g/I P0₄
1,5 to 7 g/l ClO₃ and
2,0 to 7 g/I aromatic nitro-compound
and in which the ratio of ClO₃ to nitro-compound is (0,5 to 1,25) : 1.

2. Process according to claim 1, characterized in that the metal surfaces are brought in contact with a phosphating solution, which contains as nitro-compound nitrobenzene sulfonate, in particular m-nitrobenzene sulfonate.

3. Process according to claim 1 or 2, characterized in that the metal surfaces are brought in contact with a phosphating solution, which contains in addition 2 to 9 g/I N0₃.

4. Process according to claim 1, or 3, characterized in that the metal surfaces are brought in contact with a phosphating solution, which contains in addition 0,2 to 4 g/I F.

5. Process according to one or more of the claims 1 to 4, characterized in that the metal surfaces are brought in contact with a phosphating solution, which contains in addition Ni-, Co- and/or Fe-ions, preferably in a total amount of 0,1 to 2,5 g/I.

6. Process according to one or more of the claims 1 to 5, characterized in that the metal surfaces are brought in contact with a phosphating solution having a pH-value of 2 to 3,5, in particular of 2,9 to 3,2.

7. Process according to one or more of the claims 1 to 6, characterized in that the metal surfaces are brought in contact with a phosphating solution having 5 to 30 total acid points and 0,3 to 2,5 free acid points.

8. Process according to one or more of the claims 1 to 7, characterized in that the metal surfaces are brought in contact with a phosphating solution having a temperature of 26,7 to 71°C, in particular of 37,8 to 49° C.

9. Process according to one or more of the claims 1 to 8, characterized in that the metal surfaces are brought in contact with a phosphating solution by means of dip, spray or combined dip/spray treatment, in particular with a contact time of 0,5 bis 3 minutes.

## Revendications

1. Procédé d'application de revêtements de phosphate sur des surfaces métalliques au moyen de solutions de phosphatation à base de phosphate de zinc comme constituant formateur de couche important, qui sont accélérées avec du chlorate et un composé nitré aromatique soluble dans l'eau, caractérisé en ce que l'on amène les surfaces métalliques en contact avec une solution de phosphatation qui contient:
0,5 à 4 g/I de Zn,
3,0 à 12 g/I de P0₄,
1,5 à 7 g/1 de C10₃ et
2,0 à 7 g/I de composé nitré aromatique
et dans laquelle le rapport ClO₃ : composé nitré aromatique est de (0,5 à 1,25) : 1.

2. Procédé suivant la revendication 1, caractérisé en ce qu'on amène les surfaces métalliques en contact avec une solution de phosphatation qui contient comme composé nitré un nitrobenzènesulfonate, en particulier un m-nitrobenzènesulfonate.

3. Procédé suivant les revendications 1 ou 2, caractérisé en ce qu'on met les surfaces métalliques en contact avec une solution de phosphatation qui contient en outre 2 à 9 g/I de NOs.

4. Procédé suivant les revendications 1, 2 ou 3, caractérisé en ce qu'on met les surfaces métalliques en contact avec une solution de phosphatation qui contient en outre 0,2 à 4 g/I de F.

5. Procédé suivant une ou plusieurs des revendications 1 à 4, caractérisé en ce qu'on met les surfaces métalliques en contact avec une solution de phosphatation qui contient en outre des ions Ni, Co et/ou Fe, de préférence dans une quantité totale de 0,1 à 2,5 g/1.

6. Procédé suivant l'une quelconque des revendications 1 à 5, caractérisé en ce qu'on met les surfaces métalliques en contact avec une solution de phosphatation qui présente un pH de 2 à 3,5, de préférence de 2,9 à 3,2.

7. Procédé suivant une ou plusieurs des revendications 1 à 6, caractérisé en ce qu'on amène les surfaces métalliques en contact avec une solution de phosphatation qui présente 5 à 30 points d'acide total et 0,3 à 2,5 points d'acide libre.

8. Procédé suivant une ou plusieurs des revendications 1 à 7, caractérisé en ce qu'on amène les surfaces métalliques en contact avec une solution de phosphatation présentant une température de 26,7 à 71 ° C, de préférence de 37,8 à 49° C.

9. Procédé suivant une ou plusieurs des revendications précédentes, caractérisé en ce qu'on met les surfaces métalliques en contact avec la solution de phosphatation par immersion, pulvérisation ou traitement combiné d'immersion/pulvérisation, de préférence pendant une durée de 0,5 à 3 minutes.
